# EUROPÄISCHE PATENTSCHRIFT

(11) **EP 2 951 137 B1**
(45) Veröffentlichungstag und Bekanntmachung des Hinweises auf die Patenterteilung: **03.03.2021**
(21) Anmeldenummer: 13704344.4
(22) Anmeldetag: 29.01.2013
(51) Int. Cl.: C06B 23/04, C06B 25/18, C06B 25/34, C06B 45/12

(54) **PULVER ZUR BESCHLEUNIGUNG VON GESCHOSSEN FÜR MÖRSERSYSTEME**
POWDER FOR ACCELERATING PROJECTILES FOR MORTAR SYSTEMS
POUDRE POUR ACCÉLÉRER DES PROJECTILES POUR MORTIERS

(43) Veröffentlichungstag der Anmeldung: 09.12.2015
(73) Patentinhaber: Nitrochemie Wimmis AG, 3752 Wimmis (CH)
(72) Erfinder: SCHÄDELI, Ulrich, 1737 Plasselb (CH); ANTENEN, Dominik, 3665 Wattenwil (CH); VOGELSANGER, Beat, 3604 Thun (CH); GFELLER, Vincent, 3713 Reichenbach (CH)
(74) Vertreter: Keller Schneider Patent- und Markenanwälte AG (Bern)
(86) Internationale Anmeldenummer: PCT/CH2013/000017
(87) Internationale Veröffentlichungsnummer: WO 2014/117280

(56) Entgegenhaltungen:
- EP-A1- 1 031 548
- EP-A1- 1 857 429
- WO-A2-2011/153655
- GB-A- 2 075 485
- US-A- 2 771 351
- US-A- 3 108 916
- US-A- 3 798 085
- US-A1- 2009 208 647

## Beschreibung

### Technisches Gebiet

Die Erfindung betrifft ein Pulver als Antriebspulver oder Anzündpulver zur Beschleunigung von Geschossen für Mörsersysteme, welches auf Nitrocellulose basiert und einen kristallinen Energieträger auf Nitramin-Basis in 1-30 Gew.-% und einen anorganischen Mündungsfeuerdämpfer enthält, wobei das Pulver in Form von Körnern vorliegt, und die Körner an ihrer Oberfläche optional einen inerten plastifizierenden Zusatzstoff aufweisen. Weiterhin betrifft die Erfindung ein Verfahren zur Herstellung eines solchen Pulvers.

### Stand der Technik

Innerhalb der letzten Jahre hat auf dem Gebiet der grosskalibrigen Rohrwaffen eine deutliche Verschiebung stattgefunden. So bildeten bis zum Ende des kalten Krieges grosskalibrige Panzer- und Artilleriesysteme das Rückgrat von landgestützten Verbänden. Diese Systeme waren auf die Verteidigung des eigenen Territoriums optimiert und wiesen wegen ihres grossen Gewichts nur eine begrenzte Mobilität auf. Insbesondere waren derartige Waffensysteme nicht luftverladbar, was eine rasche territoriale Verschiebung stark erschwerte.

Der Ausbruch des 1. Irak-Konflikts zu Beginn der Neunzigerjahre hat jedoch eine deutliche Abkehr von den bisher gängigen Einsatzszenarien eingeläutet. Grosskalibrige Rohrwaffen mussten innerhalb kurzer Zeit über weite Strecken zum Einsatzort transportiert werden. Der 1. Irak-Krieg markierte somit die Wiederentdeckung von Mörsersystemen. Wegen ihres relativ geringen Gewichts sind derartige grosskalibrige Rohrwaffen problemlos in grosser Stückzahl luftverladbar und somit im Konfliktfall rasch einsetzbar. Zudem konnten Dank des Aufkommens leistungsfähiger Elektronik wie etwa Satellit-Navigation oder Zielführung die Präzision massiv verbessert werden.

Die jüngere Vergangenheit hat nun gezeigt, dass dieser Mobilitätstrend von Streitkräften rund um den Globus mitgetragen wird. Dank dem grossen Interesse an Mörsersystemen stieg die Nachfrage und damit gekoppelt auch der Wunsch nach Leistungssteigerung. So weisen die neuen Mörsergranaten mit elektronischer Zielführung und Möglichkeit zur präzisen Punktdetonation ein höheres Gewicht auf als die bisherigen Standardgranaten. Hieraus leitete sich der Bedarf nach einem leistungsgesteigerten Antrieb ab, welcher den Effekt des höheren Gewichts auf die Reichweite kompensiert oder die Reichweite sogar noch erhöhen kann.

Zudem hat sich gezeigt, dass in den letzten zwanzig Jahren militärische Konflikte primär in heissen Klimazonen lokalisiert waren, z. B. im Irak oder in Afghanistan. Die bis dahin verwendeten Antriebe enthielten verbreitet Nitroglyzerin zur Erreichung eines hohen Leistungspotenzials und waren nicht auf die hohe thermische Belastung ausgelegt. Es wurde festgestellt, dass sich wichtige innenballistische Daten wie Mündungsgeschwindigkeit und Spitzengasdruck in Folge von monatelangem Einsatz und Lagerung in heissen Klimazonen verändern. Die geringere Mündungsgeschwindigkeit führt zu einer Reduktion der Reichweite und vermindert somit die Trefferwahrscheinlichkeit. Dagegen nimmt der Gasdruck um bis zu 50% zu, was ein grosses Sicherheitsrisiko bei der Schussabgabe darstellt. Die starke klimatische Wärmeeinwirkung setzt zudem der chemischen Stabilität eines Antriebs stark zu, indem u.a. der Stabilisator rascher aufgebraucht wird. Insgesamt stellen konventionelle nitroglyzerinhaltige Pulver somit bei der Lagerung in heissen Bunkern oder unter in Munitionskisten unter direkter Sonneneinstrahlung ein Sicherheitsrisiko dar, indem sie spontan in die Autokatalyse übergehen können und durch die Explosion umgebendes Personal verletzen und Gebäude zerstören können.

Die Firma Nitrochemie hatte schon vor einiger Zeit die Zeichen der Zeit erkannt und mit der Entwicklung einer neuen Generation von nitroglyzerinfreien Hochleistungspulvern begonnen, welche auch bei langen Einsätzen in heissen Klimazonen keine Veränderung der ballistischen und chemischen Stabilität zeigten, d. h. deren Verwendung und Lagerung in heissen Klimazonen absolut kein Sicherheitsrisiko darstellte. Diese neue Pulvergeneration wurde zuerst speziell für Hochleistungsanwendungen in mittelkalibrigen Rohrwaffen entwickelt, wie etwas unterkalibrige APFSDS-T- oder vollkalibrige Alrburst-Munition. Derartige Waffensysteme sind typischerweise mit relativ langen Waffenläufen ausgestattet, wobei bei der Schussabgabe relativ hohe Spitzengasdrücke von typischerweise 3000-5000 bar auftreten.

Im Gegensatz dazu sind die Rohrläufe bei Mörsersystemen deutlich kürzer und die bei der Schussabgabe resultierenden Spitzengasdrücke tiefer, d. h. bei maximaler Ladung um 1000 bar und bei tieferen Ladungen entsprechend tiefer. Dies bedeutet, dass sich das Pulver auch bei wenigen 100 bar Gasdruck noch ausreichend umsetzen muss. Dieses Kriterium konnte mit den ursprünglichen nitroglyzerinfreien Hochleistungsrezepturen nicht erreicht werden. Es bestand daher das Bedürfnis nach einem neuen Ansatz für eine adäquate Antriebstechnologie, welche auf die speziellen Verhältnisse von Mörsersystemen mit tiefen Spitzengasdrücken und kurzen Waffenrohren ausgelegt ist. Von einem derartigen neuen Antrieb wird ebenfalls eine ausgezeichnete chemische und ballistische Stabilität gefordert, wobei der Antrieb gleichzeitig die Eigenschaft aufweisen muss, sich in Mörsersystemen unter hoher Leistungsausbeute umzusetzen.

Die WO 2011/153655 A2 (Nitrochemie Wimmis AG) offenbart ein Antriebssystem für Geschosse, welches kein Nitroglycerin enthält und für Kleinkaliber- und Mörsergeschosse geeignet ist. Die Zusammensetzung des Korns besteht aus Nitrocellulose, einem Energieträger auf Nitramin-Basis sowie einen oder mehrere inerte Weichmacher, die vorzugsweise in einem Bereich nahe der Oberfläche eine erhöhte Konzentration aufweisen.

Die EP 1 857 429 A1 (Nitrochemie Wimmis AG) beschreibt einen Antrieb zur Beschleunigung von Geschossen, welcher auf Nitrocellulose basiert. Der Antrieb umfasst als Basis Nitrocellulose, ein kristalliner Energieträger auf Nitramin-Basis in einer Menge von 1 - 25 Gew.-% sowie mindestens zwei inerte plastifizierende Zusatzstoffe, wobei einer der Zusatzstoffe homogen in der Matrix des Antriebs verteilt ist und der zweite Zusatzstoff in einer oberflächennahen Zone eine erhöhte Konzentration aufweist. Diese Zusammensetzung ergibt einen Antrieb mit einem hohen Energieumsetzungsgrad, wobei der Antrieb vorzugsweise in der Form von Körnern vorliegt.

### Darstellung der Erfindung

Aufgabe der Erfindung ist es, ein dem eingangs genannten technischen Gebiet zugehörendes Pulver als Antriebspulver oder Anzündpulver zur Beschleunigung von Geschossen für Mörsersysteme zu schaffen, welches eine ausgezeichnete chemische und ballistische Stabilität aufweist und sich dabei unter hoher Leistungsausbeute umsetzen kann.

Die Lösung der Aufgabe ist durch die Merkmale des Anspruchs 1 definiert. Gemäss der Erfindung wird ein Pulver als Antriebspulver oder Anzündpulver zur Beschleunigung von Geschossen für Mörsersysteme bereitgestellt, welches auf Nitrocellulose basiert. Das Pulver enthält einen kristallinen Energieträger auf Nitramin-Basis in 1-30 Gew.-% und einen anorganischen Mündungsfeuerdämpfer in 0.1-10 Gew.-%. Das Pulver liegt in Form von Körnern vor. Die Körner weisen an ihrer Oberfläche einen inerten plastifizierenden Zusatzstoff auf. Dieser

Zusatzstoff ist Campher und liegt in einem Bereich von 0.01 - 1 Gew.-%, vor.

Es ist überraschend, dass durch die Verwendung von relativ kleinen Mengen eines inerten plastifizierenden Zusatzstoffs an der Oberfläche des Pulvers die Abhängigkeit des Drucks bei steigenden Temperaturen gemindert werden kann. Von den Antriebspulvern für Mittelkaliber-Anwendungen ist nämlich bekannt, dass man mit grösseren Mengen eines inerten plastifizierenden Zusatzstoffs den Druckverlauf flacher einstellen kann. Mit weniger als 2 Gew.-% sind dabei kaum Effekte zu erzielen. Es hat sich jedoch gezeigt, dass dieser Zusammenhang nicht für Antriebspulver für Mörser-Anwendungen gilt. Bei den erfindungsgemässen Antrieben für Mörsersysteme wird mit relativ kleinen Mengen eines inerten plastifizierenden Zusatzstoffes ein flacher Druckverlauf erreicht. Bei einer Erhöhung der Konzentration wird der Druckverlauf allmählich steiler, und bei einer Zugabe von deutlich mehr als 1 Gew.-% steigt der Druck mit steigender Temperatur signifikant an.

Im bevorzugten Bereich des inerten plastifizlerenden Zusatzstoffes ist auch der Anstieg der Mündungsgeschwindigkeit mit steigender Temperatur relativ gering, so dass sich der Antrieb insgesamt durch eine weitgehend neutrale Temperaturcharakteristik auszeichnet

Das erfindungsgemässe Pulver weist bei einem flachen Druckverlauf einen hohen Energieumsetzungsgrad auf, was zu einem hohen innenballistischen Leistungsvermögen führt.

Als Mörsersysteme werden im Allgemeinen Systeme verstanden, die ein relativ kurzes Rohr aufweisen und in relativ steilen Winkeln abgeschossen werden. Es gibt Mörser ab Kaliber 37 mm (leichte Mörser) bis hin zu 240 mm (überschwere Mörser). Die wichtigsten sind dabei die schweren Mörser in den Kalibern 60 - 120 mm. Besonders im Fokus der Erfindung stehen die Mörser bzw. die entsprechenden Antriebe für Systeme der Kaliber 60 mm, 81 mm und 120 mm.

Zudem können die erfindungsgemässen Pulver auch als Anzündpulver für Mörseranwendungen verwendet werden. Ein Anzündpulver ist im Schaft einer Mörsergranate untergebracht und wird dazu benötigt, den Impuls der pyrotechnischen Initialzündung zu verstärken und auf das Antriebspulver in den umgebenden Inkrementen (Horse Shoes) zu übertragen. Die Zusammensetzung eines Anzündpulvers ist identisch wie die Zusammensetzung eines Antriebspulvers. Sie können sich jedoch in der Korndimension und in der Korngeometrie unterscheiden.

Sowohl das Antriebspulver als auch das Anzündpulver sind extrudierbare, im Lösungsmittelprozess herstellbare Schüttpulver, die als Hauptkomponente Nitrocellulose enthalten. Nitrocellulose ist seit über hundert Jahren das wichtigste Ausgangsmaterial für die Herstellung von ein-, zwei- und dreibasigen Treibladungspulvern. Sie wird durch Nitrierung von Cellulose (Baumwoll-Linters, Zellstoff) gewonnen, ist in grossen Mengen preisgünstig verfügbar und wird mit einer grossen Spannbreite an verschiedenen chemisch-physikalischen Eigenschaften angeboten. Nitrocellulose variiert z. B. bezüglich des Stickstoffgehalts, Molekulargewichts oder der Viskosität und kann aufgrund dieser Unterschiede zu den verschiedenen homogenen Treibladungspulvertypen verarbeitet werden. Der Energieinhalt von Nitrocellulose wird über den Stickstoffgehalt eingestellt. In einbasigen Rezepturen ist Nitrocellulose der alleinige Energieträger, was bedeutet, dass die Energiedichte von Nitrocellulose im Vergleich zu anderen synthetischen Binderpolymeren relativ hoch ist.

Die vorliegenden Pulver basieren auf Nitrocellulose. Diese weist bevorzugt einen mittleren Stickstoffgehalt von 12.6 - 13.25% auf. Die weiteren in der Kornmatrix enthaltenen Schlüsselkomponenten sind ein kristalliner Energieträger sowie ein anorganischer Mündungsfeuerdämpfer.

Der kristalline Energieträger erhöht den Energieinhalt des Pulvers und wird in einer Konzentration im Bereich von 1 - 30 Gew.-% eingesetzt. Bei diesen Anteilen in einer Basis aus Nitrocellulose wird erreicht, dass die mittleren Abstände zwischen den einzelnen Kristallen des kristallinen Energieträgers ausreichend gross sind, so dass sich die einzelnen Kristalle überwiegend nicht berühren. Dadurch wird erreicht, dass bei Einwirkung externer mechanischer Stimuli der Schockimpuls nicht von einem Explosivstoff-Kristall an die benachbart liegenden Kristalle weitergegeben werden kann. So wird ein primär einwirkender Schockimpuls nicht multipliziert und über die gesamte Pulvermenge übertragen. Dagegen befinden sich bei höheren Gewichtsanteilen an kristallinem Energieträger die einzelnen Kristalle statistisch betrachtet zu nahe beieinander, wodurch die Verwundbarkeit des Pulvers stark ansteigt.

Der anorganische Mündungsfeuerdämpfer wird in einer Konzentration im Bereich von 0.1 - 10 Gew.-% eingesetzt. Durch die Zugabe eines anorganischen Mündungsfeuerdämpfers wird die Umsetzung unverbrannter Gase wie Wasserstoff oder Kohlenmonoxid im Bereich der Waffenmündung unterdrückt, so dass sich diese nicht oder nur in sehr geringerem Ausmass entzünden. Somit wird das Mündungsfeuer reduziert, was zum einen die Blendwirkung des Feuers für den Schützen reduziert und ausserdem die Ortung des Schützen erschwert.

Bevorzugterweise handelt es sich bei dem kristallinen Energieträger auf Nitramin-Basis um mindestens eine Verbindung aus der Gruppe umfassend Hexogen (RDX) und Oktogen (HMX). Diese beiden Verbindungen der allgemeinen Formel R-N-NO₂ (R = Rest) haben einen relativ kleinen Rest R, der im Vergleich zum Nitramin-Strukturelement einen kleinen Anteil am Gesamtmolekül darstellt. Dadurch weisen die beiden Verbindungen einen relativ hohen Energiegehalt auf.

Bevorzugt wird RDX als kristalliner Energieträger verwendet. Es ist im Vergleich zu HMX günstiger und sicherer in der Herstellung. HMX ist teurer als RDX, bietet aber keine besonderen Vorteile. Andere Nitraminverbindungen (wie z. B. NIGU etc.) haben relativ wenig Leistung im Vergleich zu RDX. Zur Stabilisierung können auch an sich bekannte Wirkstoffe wie z. B. Akardit II verwendet werden

Besonders bevorzugt weist die kristalline Nitraminverbindung eine definierte mittlere Korngrösse auf. So wird z. B. RDX bevorzugt mit einer mittleren Korngrösse von 4 - 8 Mikrometer, insbesondere 6 Mikrometer verwendet. Die homogene Partikelgrösse des kristallinen Energieträgers erlaubt es Pulver herzustellen, die relativ konstante chemische und ballistische Eigenschaften aufweisen.

Alternativ zu den Nitraminverbindungen wäre z. B. auch ein Nitratester der allgemeinen Formel R-O-NO₂ denkbar. Allerdings sind Nitratester im Vergleich zu Nitraminverbindungen weniger chemisch stabil. Es ist auch möglich, mindestens eine der folgenden Verbindungen als kristalline Nitraminverbindungen zu verwenden: Hexanitroisowurtzitan (CL-20, CAS-# 14913-74-7), Nitroguanidin (NIGU, NQ, CAS-# 70-25-7, N-Metylnitramin (Tetryl, N-Methyl-N,2,4,6-tetranitrobenzolamin, CAS-# 479-45-8) sowie Nitrotriazolon (NTO, CAS# 932-64-9) und Triaminotrinitrobenzol (TATB, CAS# 3058-38-6). All diese energetischen Verbindungen können einzeln oder in Kombination miteinander eingesetzt werden.

Besonders bevorzugt liegt der Anteil des kristallinen Energieträgers bei 5 - 25 Gew.-%. Insbesondere werden Pulver favorisiert, die kristalline Energieträger in Anteilen von 10 - 20 Gew.-% aufweisen. Bei Gewichtsanteilen unter 25 Gew.-%, insbesondere bis 20 Gew.-% sind die einzelnen Kristalle des Energieträgers derart voneinander beabstandet, dass die Verwundbarkeit des Pulvers auf einem sehr tiefen Niveau liegt. Die Verwendung eines inerten plastifizierenden Zusatzstoffs kann die Verwundbarkeit des Pulvers bei relativ hohem Gewichtsanteil der kristallinen Nitraminverbindung etwas abschwächen. Es ist dadurch ohne weiteres möglich, hohe Anteile der kristallinen Nitraminverbindung zu verwenden.

Neben seiner Eigenschaft als kristalliner Energieträger hat RDX auch gewisse Stabilisierungseigenschaften, die schon ab ca. 1 Gew.-% zum Tragen kommen und mit zunehmendem Anteil nur unwesentlich ansteigen.

Bei dem anorganischen Mündungsfeuerdämpfer handelt es sich bevorzugt um mindestens eine Verbindung aus der Gruppe der Alkalisalze wie z. B. Kaliumnitrat und Kaliumsulfat. Neben der Minderung des Mündungsfeuers können diese Verbindungen auch den Abbrand beschleunigen und hierdurch die Bildung von Rückständen reduzieren, was den Energieumsetzungsgrad weiter erhöht.

In einer besonderen Ausführungsform liegt der anorganische Mündungsfeuerdämpfer in einem Anteil von 0.1 - 5 Gew.-% vor.

Zudem ist die Oberfläche des Pulverkorns bevorzugt mit Graphit und Ethanol behandelt.

Die extrudierten Pulverkörner werden bevorzugt einer Oberflächenbehandlung mit Ethanol und Graphit unterzogen. Die Oberfläche wird mit Campher als inerten plastifizierenden Zusatzstoff behandelt. Der inerte plastifizierende Zusatzstoff dringt in die oberflächennahen Zonen des Pulverkorns ein und verbleibt dort, d. h. er ist lokalisiert und verteilt sich nicht in der Kornmatrix. Der inerte plastlfizierende Zusatzstoff weist eine Eindringtiefe von einigen wenigen 100 Mikrometern auf, z. B. maximal 400 Mikrometer, bevorzugt 100 - 300 Mikrometer. Das bedeutet, dass mindestens 95 Gew.-% des inerten plastifizierenden Zusatzstoffes bis zu dieser Tiefe enthalten sind.

Das aufgetragene Graphit verbleibt bevorzugt an der Oberfläche des Pulverkorns.

Durch die Oberflächenbehandlung, d.h. durch das Auftragen von Ethanol, Graphit und des inerten plastifizierenden Zusatzstoffs auf die Oberfläche des extrudierten Pulverkorns werden die Eigenschaften des Pulverkorns positiv beeinflusst. So wird ein temperaturneutrales Verhalten und die Schüttdichte (d. h. wie viel Pulver in einem vorgegebenen Containervolumen Platz finden) insbesondere durch eine Oberflächenbehandlung mit Graphit und Ethanol verbessert. Das Druckniveau (d. h. das Verhältnis von Spitzengasdruck zu Mündungsgeschwindigkeit) wird besonders durch die Zugabe des inerten plastifizierenden Zusatzstoffs auf die Oberfläche des extrudierten Pulverkorns verbessert, wodurch jedoch der Temperaturkoeffizient verschlechtert werden kann. Gleichzeitig enthält die Kornmatrix nicht mehr inerte Verbindungen als nötig, und kann dadurch die grösstmögliche Menge an energetischen Verbindungen aufweisen. Durch eine Oberflächenbehandlung mit einer Kombination dieser Substanzen kann ein grösstmöglicher Effekt erzielt werden.

Bei Pulvern für Mörseranwendungen liegt der inerte plastifizierende Zusatzstoff an der Oberfläche des Korns vorzugsweise in nicht mehr als 0.1 Gew.-%, insbesondere in einem Bereich von 0.01-0.1 Gew.-% vor. Gerade bei diesen Mengen des inerten plastifizierenden Zusatzstoffs ist die Änderung der Mündungsgeschwindigkeit und auch der Druckanstieg beim Übergang zu hohen Temperaturen relativ klein. Bei deutlich grösseren Mengen des inerten plastifizierenden Zusatzstoffs nimmt die Möglichkeit ab, ein temperaturneutrales Verhalten zu erzielen.

Vorzugsweise haben die Körner für den Antrieb eine kreiszylindrische Geometrie mit Längskanälen in axialer Richtung. Die Anzahl der Kanäle ist beliebig, häufig weist ein Korn einen Kanal, 7 oder 19 Kanäle auf. Ein solches Treibladungspulver, auch Lochpulver genannt, ist infolgedessen schüttbar bzw. rieselfähig, und kann so industriell in Hülsen abgefüllt werden.

Typischerweise weist das Verhältnis von Länge (L) zu Durchmesser (D) des zylindrischen Korns einen Wert L/D - 0.25 - 5 auf. Die Länge des Kreiszylinders liegt z. B. im Bereich von 0.3 - 10 mm und der Durchmesser im Bereich von 0.3 - 10 mm.

Wird die Erfindung als Mehrlochpulver ausgeführt, so ist eine Geometrie mit einem kleinen Teilkreis und somit einer grösseren äusseren Wandstärke bevorzugt. Das bedeutet, dass die einzelnen Längskanäle im Querschnitt betrachtet dichter am Zentrum angeordnet sind und insgesamt einen kleineren Teilkreis einnehmen. Bevorzugt bilden z. B. sechs Längskanäle in einem 7-Loch-Pulver mit einem Gesamt-Durchschnitt von ca. 3.6 mm einen Teilkreis mit einem Durchmesser von ca. 2.1 mm.

In einer besonderen Ausführungsform weisen die einzelnen Längskanäle eines Antriebspulvers einen Lochdurchmesser von 0.1 - 0.5 mm auf.

Werden die erfindungsgemässen Pulver als Anzündpulver verwendet, sind die Komdimensionen typischerweise kleiner als bei der Anwendung für den Antrieb. Zudem haben sie häufig eine kreiszylindrische Geometrie mit einem zentralen Längskanal. Sie weisen z. B einen Aussendurchmesser von 1.3-1.7 mm, eine Länge von 1.5-2.0 mm, eine mittlere Wandstärke von 0.6-0.8 mm und einen Lochdurchmesser von ca. 0.10 mm auf.

Alternativ kann das Material für die Pulver in Form von Streifen vorliegen oder direkt in eine bestimmte, für Rohrwaffen geeignete Form extrudiert werden. In dieser Form ist es besonders für grosskalibrige Munition geeignet. Darunter fallen typischerweise Formen, bei denen die Breite viel kleiner (z. B. mindestens 5 Mal oder mindestens 10 Mal) ist als die Länge, und die Dicke ihrerseits viel kleiner ist (z. B. mindestens 5 Mal oder mindestens 10 Mal) ist als die Breite. Typischerweise liegt die Dicke bei z. B. 1-2 mm, die Breite bei z. B. 10 mm oder mehr und die Länge bei z. B. 100 - 150 mm.)

Denkbar sind auch sog. "Formkörper", d.h. hohlzylindrische Formen für eine Munition, bei welcher die Hülse fehlt bzw. durch den hinter der Anzündung angeordneten "Formkörper" ersetzt ist.

Die Kornmatrix kann ggf. weitere, an sich bekannte Zusätze enthalten. Zur Stabilitätserhöhung können etwa Natriumhydrogenkarbonat (CAS-#: 144-55-8), Calziumkarbonat (CAS-#: 471-34-1), Magnesiumoxid (CAS-#: 1309-48-4), Akardit II (CAS-#: 724-18-5), Centralit I (CAS-#: 90-93-7), Centralit II (CAS-#: 611-92-7), 2-Nitrodiphenylamin (CAS-#: 836-30-6) und Diphenylamin (CAS-#: 122-39-4) zugegeben werden. Additive wie etwa Kalk, Manganoxid, Magnesiumoxid (CAS-#: 1303-48-4), Molybdäntrioxid (CAS-#: 1313-27-5), Magnesiumsilikat (CAS-#: 14807-96-6), Calciumkarbonat (CAS-#: 471-34-1), Titandioxid (CAS-#: 13463-67-7), Wolframtrioxid (CAS-#: 1314-35-8) dienen der Rohrschonung. Verbindungen wie Phthalsäureester, Citronensäureester oder Adipinsäureester sind übliche Weichmacher.

Ferner kann das Grünkorn, also das an sich noch unbehandelte Pulver, in der Matrix noch weitere bekannte Zusätze, z. B. zur Verbesserung des Anzündverhaltens und zur Modulierung des Abbrandverhaltens, enthalten.

Ein Verfahren zur Herstellung eines erfindungsgemässen Pulvers zeichnet sich dadurch aus, dass ein lösungsmittelhaltiger Pulverteig auf der Basis von Nitrocellulose und einem kristallinen Energieträger auf Nitramin-Basis in 1-30 Gew.-% und einem anorganischen Mündungsfeuerdämpfer hergestellt wird. Anschliessend wird aus dem lösungsmittelhaltigen Pulverteig durch Extrudieren ein Grünkorn hergestellt. Aus diesem Grünkorn wird das Lösungsmittel entfernt, und das Grünkorn wird mit Campher als inerten plastifizierenden Zusatzstoff oberflächenbehandelt. Schliesslich wird das oberflächenbehandelte Grünkorn getrocknet.

Ein erfindungsgemässes Pulver, dessen Binder vorwiegend aus Nitrocellulose besteht, und das zusätzlich einen kristallinen Energieträger auf Nitramin-Basis und einen anorganischen Mündungsfeuerdämpfer enthält, kann auf bestehenden Fertigungsanlagen hergestellt werden. Die festen Rezepturkomponenten können z.B. mit einem Lösungsmittel-Gemisch versetzt werden. Der resultierende lösungsmittelfeuchte Knetteig kann in einem Kneter geknetet und danach in einer Presse auf die gewünschte Geometrie extrudiert werden. Die extrudierten Stränge können vorgetrocknet und auf die gewünschte Kornlänge geschnitten werden. Anschliessend kann dem Korn das Lösungsmittel entzogen werden. Das Korn wird mit dem inerten plastifizierenden Zusatzstoff oberflächenbehandelt und kann optional einem Finishing unterzogen werden.

Bevorzugt wird das Grünkorn mit Ethanol und Graphit oberflächenbehandelt, d.h. graphitiert. Das Graphitieren kann als einzelner Verfahrensschritt durchgeführt werden. Es ist jedoch auch möglich, Graphit und Ethanol zusammen mit dem inerten plastifizierenden Zusatzstoff auf das Grünkorn aufzutragen.

Besonders bevorzugt wird das Lösungsmittel aus dem Grünkorn über ein Feuchtluftverfahren entfernt.

Das durch Extrusion erhaltene Grünkorn enthält einen anorganischen Mündungsfeuerdämpfer in der Kornmatrix. Somit sollte das Grünkorn für das Entfernen des Lösungsmittels aus der Kornmatrix nicht einem Badeprozess unterzogen werden, da dabei sonst der wasserlösliche anorganische Mündungsfeuerdämpfer aus der Kornmatrix ausgewaschen würde.

Das Lösungsmittel, welches im Herstellungsprozess verwendet wurde, wird daher mittels Feuchtluftverfahren entfernt. Dabei wird das lösungsmittelfeuchte Grünkorn während 10 - 60 Stunden mit einem Luftstrom mit Temperaturen zwischen 20 - 70 °C, welcher mit Wasserdampf gesättigt ist, mit hohen Flussraten von mehreren hundert m³ pro Stunde durchströmt. So wird der Anteil des Lösungsmittels auf <1 % reduziert, während der wasserlösliche Mündungsfeuerdämpfer nicht aus der Kornmatrix entfernt wird, sondern dort verbleibt.

Es ist bevorzugt, dass nach dem Trocknen des oberflächenbehandelten Korns ein Finishing erfolgt. Darunter wird insbesondere das sorgfältige Trocknen und Sieben des oberflächenbehandelten Korns verstanden.

Aus der nachfolgenden Detailbeschreibung und der Gesamtheit der Patentansprüche ergeben sich weitere vorteilhafte Ausführungsformen und Merkmalskombinationen der Erfindung.

### Wege zur Ausführung der Erfindung

Während der Grünkornherstellung werden dem Pulverteig, der auf Nitrocellulose basiert, verschiedene Zusätze zugegeben, d.h. die Zusätze sind gleichmässig in der Matrix verteilt. Die Gesamtmenge dieser Zusätze mit Ausnahme der kristallinen Nitraminverbindung liegt bei 0-10 Gew.-% gegenüber Nitrocellulose, bevorzugt bei 2-7 Gew.-%. Die Gesamtmenge der kristallinen Nitraminverbindung, bei der es sich typischerweise um RDX handelt, liegt bei 1-30 Gew.-% der Menge von Nitrocellulose. Die kristalline Nitraminverbindung muss gegebenenfalls zur Verbesserung der Anbindung an die Matrix einer Vorbehandlung unterzogen werden, bevor sie dem Pulverteig zugegeben wird.

Nach dem Kneten des Pulverteigs mit Lösungsmitteln wird das Grünkorn durch eine Matrize extrudiert. Anschliessend werden das Wasser und das Lösungsmittel entfernt, bevorzugt mittels Feuchtlufttrocknung. Das Grünkorn wird einer Oberflächenbehandlung unterzogen, bei der der inerte plastifizierende Zusatzstoff und bevorzugt weitere Zusatzstoffe wie z.B. Graphit in Anwesenheit von Ethanol aufgebracht werden (Imprägnierung+ Coating).

### Beispiel 1 - Antriabspulvar 1 (FM 4651 /21)

Für die Herstellung von 520 kg eines 7-Loch-Pulvers werden 20 Gew.-% RDX, 1.2 Gew.-% Akardit-II und 3.2 Gew.-% Kaliumnitrat und Nitrocellulose mit einem Stickstoffgehalt von 13.20 Gew.-% (Ergänzung auf 100 Gew.-%) unter Zugabe von Diethylether und Ethanol während 70 min zu einem lösungsmittelfeuchten Knetteig verarbeitet. Anschliessend wird der Pulverteig durch eine Matrize mit 7-Lochgeometrie und 5.2 mm Strangquerschnitt gepresst (d. h. extrudiert). Die extrudierten Stränge werden kurz an der Luft vorgetrocknet, auf die gewünschte Länge geschnitten, und das so erhaltene Grünkorn auf feinmaschigen Sieben gleichmässig ausgelegt Das Grünkorn wird danach während 30 Stunden mit einem wassergesättigten Luftstrom von 200 m³/h und einer Temperatur von 30 °C und
anschliessend während 30 Stunden mit einem Luftstrom 400 m³/h und einer Temperatur von 65 °C durchströmt (Feuchtlufttrocknung). Zu 60 kg des auf 60 °C geheizten Grünkorns werden anschliessend in einer auf 55 °C beheizten Poliertrommel aus Kupfer 0.05 Gew.-% Graphit und 1.2 Liter Ethanol zugegeben, danach lässt man während 1 Stunde unter ständigem Drehen einwirken. Abschliessend wird das Pulver auf Blechen ausgebreitet und während 24 Stunden bei 60 °C getrocknet.

Das resultierende Antriebspulver 1 mit der Bezeichnung FM 4651/21 hat folgende physikalische Eigenschaften: 3.63 mm Aussendurchmesser, 3.61 mm Länge, 0.76 mm mittlere Wandstärke und 0.20 mm Lochdurchmesser, 4251 J/g Wärmeinhalt und 1048 g/l Schüttdichte. Chemische Stabilität: Verpuffungstemperatur = 172 °C. Wärmeflusskalorimetrie nach STANAG 4582 = 44 J/g resp. 30.4 µW (Anforderung nach Norm STANAG 4582: maximale Wärmeentwicklung <114 µW).

### Beispiel 2 - Antriebspulver 2 (FM 4650/22)

Ein Pulverteig gemäss Beispiel 1 wird durch eine Matrize mit 7-Lochgeometrie und 4.8 mm Strangquerschnitt gepresst (d. h. extrudiert). Die extrudierten Stränge werden kurz an der Luft vorgetrocknet, auf die gewünschte Länge geschnitten, und das so erhaltene Grünkorn einer Feuchtlufttrocknung (wie in Bsp. 1 beschrieben) unterzogen. Anschliessend werden 60 kg des Grünkorns auf 60 °C vorgeheizt und in eine auf 55 °C beheizte Poliertrommel aus Kupfer transferiert. Das Grünkorn wird mit 0.05 % Graphit und einer Lösung von 1 Gew.-% Campher in 1.2 kg Ethanol versetzt und während 1 Stunde ständig gedreht. Abschliessend wird das Pulver auf Blechen ausgebreitet und während 24 Stunden bei 60 °C getrocknet.

Das resultierende Antriebspulver 2 mit der Bezeichnung FM 4650/22 hat folgende physikalische Eigenschaften: 3.42 mm Aussendurchmesser, 3.45 mm Länge, 0.71 mm mittlere Wandstärke und 0.19 mm Lochdurchmesser, 4152 J/g Wärmeinhalt und 1002 g/l Schüttdichte. Chemische Stabilität: Verpuffungstemperatur - 172 °C. Wärmeflusskalorimetrie nach STANAG 4582 - 47 J/g resp. 30.9 µW (Anforderung nach Norm STANAG 4582: maximale Wärmeentwicklung <114 µW).

### Vergleich der Antriebspulver 1 und 2

### Vergleich des Druckanstiegs bei hohen Pulvertemperaturen durch Variation der Camphermenge

System: 120 mm Drucklauf mit identischer innenballistischer Charakteristik wie der 120 mm Standardmörser M120 der US-Streitkräfte, insbesondere bezüglich Rohrlänge und Mündungsgeometrie. Die Geschossmasse der verwendeten inerten Mörsergranate betrug 15.5 kg. Die Geschwindigkeitsmessung erfolgte mittels Dopplerradar, die Erfassung des Spitzengasdrucks erfolgte piezoelektronisch im Bereich der Mündung. Die Resultate der Temperaturbeschüsse der beiden Antriebspulver mit 0 Gew.-% und 1 Gew.-% Campherbeschichtung, durchgeführt bei Pulvertemperaturen von 21 °C und 63 °C, sind in den folgenden Tabellen 1 und 2 zusammengestellt.

**Tabelle 1**

| FM 4651/21 | 0 Gew.-% Campher | | | | |
|---|---|---|---|---|---|
| Ladungsmasse [g] | Pulver-Temperatur [°C] | Geschwindigkeit [m/s] | Spitzengasdruck [psi] | Druckanstieg [psi] | Druckveränderung [%] |
| 740 | 21 | 369.0 | 18224 | **2458** | **13** |
| 740 | 63 | 378.5 | 20682 | | |

**Tabelle 2**

| FM 4650/22 | 1 Gew.-% Campher | | | | |
|---|---|---|---|---|---|
| Ladungsmasse [g] | Pulver-Temperatur [°C] | Geschwindigkeit [m/s] | Spitzengasdruck [psi] | Druckanstieg [psi] | Druckveränderung [%] |
| 740 | 21 | 366.1 | 17494 | **4015** | **23** |
| 740 | 63 | 376.3 | 21509 | | |

Die Resultate in den Tabellen 1 und 2 zeigen, dass der Druckanstieg beim Übergang von 21 °C nach 63 °C bei dem Antriebspulver 1 (FM 4651/21) mit 0 Gew.-% Campher deutlich weniger hoch ausfällt als bei dem Antriebspulver 2 (FM 4650/22) mit 1 Gew.-% Campher. Dieser Befund ist überraschend und steht im Gegensatz zu den bisherigen Erfahrungen im Mittelkalibergebiet, wonach sich der Druckanstieg durch eine Erhöhung der Camphermenge senken lässt.

### Beispiel 3 - Antriebspulver 3 (FM 4714)

Ein Pulverteig gemäss Beispiel 1 wird durch eine Matrize mit 7-Lochgeometrie und 5.1 mm Strangquerschnitt extrudiert. Die extrudierten Stränge werden kurz an der Luft vorgetrocknet, auf die gewünschte Länge geschnitten, und das so erhaltene Grünkorn einer Feuchtlufttrocknung (wie in Bsp. 1 beschrieben) unterzogen. Anschliessend werden 120 kg des Grünkorns auf 60°C vorgeheizt und in eine auf 55 °C beheizte Poliertrommel aus Kupfer transferiert. Das Grünkorn wird mit 0.05% Graphit und einer Lösung von 0.1 Gew.-% Campher in 2.4 kg Ethanol versetzt und während 1 Stunde ständig gedreht. Abschliessend wird das Pulver auf Blechen ausgebreitet und während 24 Stunden bei 60 °C getrocknet.

Das resultierende Antriebspulver 3 mit der Bezeichnung FM 4714 hat folgende physikalische Eigenschaften: 3.58 mm Aussendurchmesser, 3.59 mm Länge, 0.75 mm mittlere Wandstärke und 0.20 mm Lochdurchmesser, 4269 J/g Wärmeinhalt und 1026 g/l Schüttdichte. Chemische Stabilität: Verpuffungstemperatur = 172°C. Wärmeflusskalorimetrie nach STANAG 4582 = 50 J/g resp. 32.6 µW (Anforderung nach Norm STANAG 4582: maximale Wärmeentwicklung <114 µW).

### Vergleich des Antriebspulvers 3 mit einem Kugelpulver

### Vergleich des Druckanstiegs bei hohen Pulvertemperaturen und der ballistischen Leistungsfähigkeit mit nitroglyzerinhaltigem Vergleichspulver (Kugelpulver GD St. Marks)

System: 120 mm Drucklauf mit identischer innenballistischer Charakteristik wie der 120 mm Standardmörser M120 der US-Streitkräfte, insbesondere bezüglich Rohrlänge und Mündungsgeometrie. Die Geschossmasse der verwendeten inerten Mörsergranate betrug 15.1 kg. Die Geschwindigkeitsmessung erfolgte mittels Dopplerradar, die Erfassung des Spitzengasdrucks erfolgte piezoelektronisch im Bereich der Mündung. Die Resultate der Temperaturbeschüsse der beiden Pulvertypen, durchgeführt bei Pulvertemperaturen von 21 °C und 63 °C, sind in den folgenden Tabellen 3 und 4 zusammengestellt.

**Tabelle 3**

| FM 4714 | 0.1 Gew.-% Campher | | | | |
|---|---|---|---|---|---|
| Ladungsmasse [g] | Pulver-Temperatur [°C] | Geschwindigkeit [m/s] | Spitzengasdruck [psi] | Druckanstieg [psi] | Druckveränderung [%] |
| 728 | 21 | 373.5 | 18643 | **2013** | **11** |
| 728 | 63 | 378.5 | 20656 | | |

**Tabelle 4**

| Vergleichspulver | >10 Gew.-% Nitroglyzerin | | | | |
|---|---|---|---|---|---|
| Ladungsmasse [g] | Pulver-Temperatur [°C] | Geschwindigkeit [m/s] | Spitzengas -druck [psi] | Druckanstieg [psi] | Druckveränderung [%] |
| 756 | 21 | 349.4 | 14659 | **2261** | **15** |
| 756 | 63 | 362.1 | 16920 | | |

Die Ergebnisse in den Tabellen 3 und 4 zeigen, dass bei dem Nitroglyzerin-haltigen Vergleichspulver der Druckanstieg beim Übergang zu 63 °C deutlich höher ist als bei dem Antriebspulver 3 (FM 4714) mit 0.1 Gew.-% Campher. Zudem liegt die Geschwindigkeit des Vergleichspulvers bei 21 °C trotz einer um 28 g höheren Ladungsmasse ca. 25 m/s tiefer, wodurch die Reichweite empfindlich reduziert wird.

Insgesamt zeigen Untersuchungen des Pulvers gemäss Beispiel 3, dass hier ein Pulver mit einer besseren Leistung bei einer geringen Temperaturabhängigkeit vorliegt. Zudem ist die Streuung bei einzelnen Messungen viel geringer als bei den anderen Pulvern, was auf ein sehr homogenes und daher bezüglich seiner Leistungsfähigkeit konstantes Pulver deutet.

### Beispiel 4 - Anzündpulver 1 (FM 4483/21)

Ein Pulverteig gemäss Beispiel 1 wird durch eine Matrize mit 1-Lochgeometrie und 2.1 mm Strangquerschnitt gepresst (d. h. extrudiert). Die extrudierten Stränge werden kurz an der Luft vorgetrocknet, auf die gewünschte Länge geschnitten und das so erhaltene Grünkorn einer Feuchtlufttrocknung (wie in Bsp. 1 beschrieben) unterzogen. Anschliessend werden 20 kg des Grünkorns auf 60 °C vorgeheizt und in eine auf 55 °C beheizte Poliertrommel aus Kupfer transferiert. Dem Grünkorn werden 0.3 Gew.-% Graphit und 0.3 kg Ethanol zugegeben, danach lässt man während 1 Stunde unter ständigem Drehen einwirken. Abschliessend wird das Pulver auf Blechen ausgebreitet und während 24 Stunden bei 60 °C getrocknet.

Das resultierende Anzündpulver 1 mit der Bezeichnung FM 4483/21 hat folgende physikalische Eigenschaften: 1.47 mm Aussendurchmesser, 1.75 mm Länge, 0.69 mm mittlere Wandstärke und 0.10 mm Lochdurchmesser, 4393 J/g Wärmeinhalt und 1001 g/l Schüttdichte. Chemische Stabilität: Verpuffungstemperatur = 172 °C. Wärmeflusskalorimetrie nach STANAG 4582 = 46 J/g resp. 30.2 µW (Anforderung nach Norm STANAG 4582: maximale Wärmeentwicklung <114 µW).

### Beispiel 5 - Anzündpulver 2 (FM 4483/22)

Ein Pulverteig gemäss Beispiel 1 wird durch eine Matrize mit 1-Lochgeometrie und 2.1 mm Strangquerschnitt gepresst (d. h. extrudiert). Die extrudierten Stränge werden kurz an der Luft vorgetrocknet, auf die gewünschte Länge geschnitten, und das so erhaltene Grünkorn einer Feuchtlufttrocknung (wie in Bsp. 1 beschrieben) unterzogen. Anschliessend werden 20 kg des Grünkoms auf 60 °C vorgeheizt und in eine auf 55 °C beheizte Poliertrommel aus Kupfer transferiert. Das Grünkorn wird mit 0.3 Gew.-% Graphit, 0.5 Gew.-% Campher und 0.15 Kilo Ethanol versetzt, danach lässt man während 1 Stunde unter ständigem Drehen einwirken. Abschliessend wird das Pulver auf Blechen ausgebreitet und während 24 Stunden bei 60 °C getrocknet.

Das resultierende Anzündpulver 2 mit der Bezeichnung FM 4483/22 hat folgende physikalische Eigenschaften: 1.47 mm Aussendurchmesser, 1.75 mm Länge, 0.69 mm mittlere Wandstärke und 0.10 mm Lochdurchmesser, 4343 J/g Wärmeinhalt und 995 g/l Schüttdichte. Chemische Stabilität: Verpuffungstemperatur - 172 °C. Wärmeflusskalorimetrie nach STANAG 4582 = 52 J/g resp. 32.4 µW (Anforderung nach Norm STANAG 4582: maximale Wärmeentwicklung <114 µW).

### Vergleich der Anzündpulver 1 und 2 mit einem Kugelpulver

Vergleich des Druckanstiegs bei hohen Pulvertemperaturen durch Variation der Camphermenge der Anzündpulver 1 und 2 und Vergleich mit eingeführtem M48-Kugelpulver.

System: 120 mm Drucklauf mit identischer innenballistischer Charakteristik wie der 120 mm Standardmörser M120 der US-Streitkräfte, insbesondere bezüglich Rohrlänge und Mündungsgeometrie. Die Geschossmasse der verwendeten inerten Mörsergranate betrug 14.0 kg. Die Geschwindigkeitsmessung erfolgte mittels Dopplerradar, die Erfassung des Spitzengasdrucks erfolgte piezoelektronisch im Bereich der Mündung. Der Versuch wurde mit Ladung 4 durchgeführt, d. h. unter Verwendung von vier M234-Standardinkrementen. Die Resultate der Temperaturbeschüsse der beiden Pulver mit Campherbeschichtungen von 0 Gew.-% (FM 4483/21) und 0.5 Gew.-% (FM 4483/22) im Vergleich zum eingeführten M48-Kugelpulver in der Standard-M1020 Anzündpatrone, durchgeführt bei Pulvertemperaturen von 21 °C und 63 °C, sind in den folgenden Tabellen 5, 6 und 7 zusammengestellt.

**Tabelle 5**

| FM 4483/21 | 0 Gew.-% Campher | | | | |
|---|---|---|---|---|---|
| Ladungsmasse [g] | Pulver-Temperatur [°C] | Geschwindigkeit [m/s] | Spitzengasdruck [psi] | Druckanstieg [psi] | Temperaturkoeffizient |
| 60.9 | 21 | 320.9 | 13150 | **1708** | **1.13** |
| 60.9 | 63 | 328.8 | 14858 | | |

**Tabelle 6**

| FM 4483/22 | 0.5 Gew.-% Campher | | | | |
|---|---|---|---|---|---|
| Ladungsmasse [g] | Pulver-Temperatur [°C] | Geschwindigkeit [m/s] | Spitzengasdruck [psi] | Druckanstieg [psi] | Temperaturkoeffizient |
| 62.8 | 21 | 318.5 | 12139 | **1933** | **1.16** |
| 62.8 | 63 | 326.4 | 14072 | | |

**Tabelle 7**

| M48 Kugelpulver | | | | |
|---|---|---|---|---|
| Pulver-Temperatur [°C] | Geschwindigkeit [m/s] | Spitzengasdruck [psi] | Druckanstieg [psi] | Temperatur-koeffizient |
| 21 | 322.4 | 13650 | **2284** | **1.17** |
| 63 | 329.7 | 15934 | | |

Man erkennt, dass die Anwesenheit von 0.5 Gew.-% Campher im erfindungsmässigen Anzündpulver 2 den Spitzengasdruck bei 21 °C reduziert, was für gewisse Anwendungen vorteilhaft sein kann. Allerdings zeigt das Anzündpulver 2 mit 0.5 Gew.-% Campher einen höheren Druckanstieg als dasjenige ohne Campher. Je nach Anwendung ist somit ein genaues Abwägen der optimalen Camphermenge vorzunehmen, damit die von der Anwendung vorgegebenen Systemanforderungen bestmöglich erfüllt werden können. Zudem erkennt man, dass beim eingeführten M48-Kugelpulver bei 21 °C der höchste Gasdruck resultiert. Der Druckanstieg von 21 °C auf 63 °C ist beim eingeführten Kugelpulver M48 mit ca. 2300 psi im Vergleich zu den beiden erfindungsgemässen Anzündpulvern 1 und 2 deutlich höher.

Zusammenfassend ist festzustellen, dass sich die erfindungsgemässen nitrocellulosehaltigen Pulver als Antriebspulver oder Anzündpulver, welche einen kristallinen Energieträger auf Nitramin-Basis und einen anorganischen Mündungsfeuerdämpfer enthalten, und geringe Mengen eines inerten plastifizierenden Zusatzstoffs an der Oberfläche aufweisen, zur Beschleunigung von Geschossen für Mörsersysteme eignen, dabei ein temperaturunabhängiges Verhalten zeigen und somit unabhängig von klimatischen Bedingungen eingesetzt werden können.

## Patentansprüche

1. Pulver als Antriebspulver oder Anzündpulver zur Beschleunigung von Geschossen für Mörsersysteme, welches auf Nitrocellulose basiert und einen kristallinen Energieträger auf Nitramin-Basis in 1-30 Gew.-% und einen anorganischen Mündungsfeuerdämpfer enthält, wobei das Pulver in Form von Körnern vorliegt, und die Körner an ihrer Oberfläche einen inerten plastifizierenden Zusatzstoff aufweisen, wobei der anorganische Mündungsfeuerdämpfer in 0.1-10 Gew.-% vorliegt, **dadurch gekennzeichnet, dass** der inerte plastifizierende Zusatzstoff Campher ist und in 0.01 - 1 Gew.-% vorliegt.

2. Pulver nach der Anspruch 1, **dadurch gekennzeichnet, dass** es sich bei dem kristallinen Energieträger auf Nitramin-Basis um mindestens eine Verbindung aus der Gruppe umfassend Hexogen (RDX) und Oktogen (HMX) handelt.

3. Pulver nach einem der Ansprüche 1 oder 2, **dadurch gekennzeichnet, dass** der kristalline Energieträger in 5 - 25 Gew.-% vorliegt.

4. Pulver nach einem der Ansprüche 1 bis 3, **dadurch gekennzeichnet, dass** es sich bei dem anorganischen Mündungsfeuerdämpfer um mindestens eine Verbindung aus der Gruppe umfassend Kaliumnitrat und Kaliumsulfat handelt.

5. Pulver nach einem der Ansprüche 1 bis 4, **dadurch gekennzeichnet, dass** der anorganische Mündungsfeuerdämpfer in 0.1-5 Gew.-% vorliegt.

6. Pulver nach einem der Ansprüche 1 bis 5, **dadurch gekennzeichnet, dass** der inerte plastifizierende Zusatzstoff in 0.01-0.1 Gew.-% vorliegt.

7. Pulver nach einem der Ansprüche 1 bis 6, **dadurch gekennzeichnet, dass** die Körner eine kreiszylindrische Geometrie und in axialer Richtung verlaufende Längskanäle haben.

8. Verfahren zur Herstellung eines Pulvers als Antriebspulver oder Anzündpulver nach einem der Ansprüche 1 bis 7, **dadurch gekennzeichnet, dass**
a) ein lösungsmittelhaltiger Pulverteig auf der Basis von Nitrocellulose und einem kristallinen Energieträger auf Nitramin-Basis in 1-30 Gew.-%, und einem anorganischen Mündungsfeuerdämpfer hergestellt wird,
b) durch Extrudieren des lösungsmittelhaltigen Pulverteigs ein Grünkorn hergestellt wird,
c) das Lösungsmittel aus dem Grünkorn entfernt wird,
d) das Grünkorn mit einem inerten plastifizierenden Zusatzstoff oberflächenbehandelt wird, und
e) das oberflächenbehandelte Grünkorn getrocknet wird.

9. Verfahren nach Anspruch 8, **dadurch gekennzeichnet, dass** das Lösungsmittel aus dem Grünkorn mittels Feuchtluftverfahren entfernt wird.

10. Verfahren nach einem der Ansprüche 8 bis 9, **dadurch gekennzeichnet, dass** nach dem Trocknen des oberflächenbehandelten Grünkorns ein Finishing erfolgt.

## Claims

1. A powder, as propulsion powder or ignition powder for accelerating projectiles for mortar systems, which is based on nitrocellulose and comprises a crystalline, nitramine-based energetic material at 1-30 wt% and an inorganic muzzle flash suppressor, the powder being present in the form of grains, and the grains having on their surface an inert plasticizing additive, wherein the inorganic muzzle flash suppressor is present at 0.1-10 wt% and, **characterized in that** the inert plasticizing additive is camphor and is present at 0.01-1 wt%.

2. The powder as claimed in claim 1, **characterized in that** the crystalline, nitramine-based energetic material comprises at least one compound from the group encompassing hexogen (RDX) and octogen (HMX).

3. The powder as claimed in any of claims 1 or 2, **characterized in that** the crystalline energetic material is present at 5-25 wt%.

4. The powder as claimed in any of claims 1 to 3, **characterized in that** the inorganic muzzle flash suppressor comprises at least one compound from the group encompassing potassium nitrate and potassium sulfate.

5. The powder as claimed in any of claims 1 to 4, **characterized in that** the inorganic muzzle flash suppressor is present at 0.1-5 wt%.

6. The powder as claimed in any of claims 1 to 5, **characterized in that** the inert plasticizing additive is present at 0.01-0.1 wt%.

7. The powder as claimed in any of claims 1 to 6, **characterized in that** the grains have a circular-cylindrical geometry and have lengthwise channels running in the axial direction.

8. A method for producing a powder as propulsion powder or ignition powder as claimed in any of claims 1 to 7, **characterized in that**
a) a solvent-containing powder dough based on nitrocellulose and on a crystalline, nitramine-based energetic material at 1-30 wt%, and on an inorganic muzzle flash suppressor, is produced,
b) a green grain is produced by extrusion of the solvent-containing powder dough,
c) the solvent is removed from the green grain,
d) the green grain is optionally surface-treated with an inert plasticizing additive, and
e) the optionally surface-treated green grain is dried.

9. The method as claimed in claim 8, **characterized in that** the solvent is removed from the green grain by means of humid air methods.

10. The method as claimed in either of claims 8 and 9, **characterized in that** the drying of the surface-treated green grain is followed by finishing.

## Revendications

1. Poudre servant de poudre propulsive ou de poudre d'allumage pour l'accélération de projectiles destinés à des mortiers, qui est à base de nitrocellulose et contient une source d'énergie cristalline à base de nitramine en une quantité de 1 à 30 % en poids et un antilueur inorganique, la poudre se présentant sous forme de grains, et les grains présentant sur leur surface un additif plastifiant inerte, l'antilueur inorganique étant présent en une quantité de 0,1 à 10 % en poids, **caractérisée en ce que** l'additif plastifiant inerte est le camphre et est présent en une quantité de 0,01 à 1 % en poids.

2. Poudre selon la revendication 1, **caractérisée en ce que**, pour ce qui concerne la source d'énergie cristalline à base de nitramine, il s'agit d'au moins un composé du groupe comprenant l'hexogène (RDX) et l'octogène (HMX).

3. Poudre selon l'une des revendications 1 ou 2, **caractérisée en ce que** la source d'énergie cristalline est présente en une quantité de 5 à 25 %.

4. Poudre selon l'une des revendications 1 à 3, **caractérisée en ce que**, pour ce qui concerne l'antilueur inorganique, il s'agit d'au moins un composé du groupe comprenant le nitrate de potassium et le sulfate de potassium.

5. Poudre selon l'une des revendications 1 à 4, **caractérisée en ce que** l'antilueur inorganique est présent en une quantité de 0,1 à 5 % en poids.

6. Poudre selon l'une des revendications 1 à 5, **caractérisée en ce que** l'additif plastifiant inerte est présent en une quantité de 0,01 à 0,1 % en poids.

7. Poudre selon l'une des revendications 1 à 6, **caractérisée en ce que** les grains ont une géométrie cylindrique circulaire et des canaux longitudinaux courant dans la direction axiale.

8. Procédé de fabrication d'une poudre servant de poudre propulsive ou de poudre d'allumage selon l'une des revendications 1 à 7, **caractérisé en ce que**
a) on fabrique une pâte de poudre contenant un solvant, à base de nitrocellulose et d'une source d'énergie cristalline à base de nitramine en une quantité de 1 à 30 % en poids et d'un antilueur inorganique,
b) par extrusion de la pâte de poudre contenant un solvant, on fabrique un grain vert,
c) on élimine le solvant du grain vert,
d) on soumet à un traitement de surface le grain vert avec un additif plastifiant inerte, et
e) on sèche le grain vert traité en surface.

9. Procédé selon la revendication 8, **caractérisé en ce que** le solvant est éliminé du grain vert par un procédé à l'air humide.

10. Procédé selon l'une des revendications 8 à 9, **caractérisé en ce qu'**on procède à une finition après le séchage du grain vert traité en surface.
